# EUROPÄISCHE PATENTANMELDUNG

(11) **EP 4 613 400 A1**
(43) Veröffentlichungstag der Anmeldung: **10.09.2025**
(21) Anmeldenummer: 25161837.7
(22) Anmeldetag: 05.03.2025
(51) Int. Cl.: B22D 17/00, B22D 21/04, B22D 21/00

(54) **DRUCKGUSSVERFAHREN UND VORRICHTUNG ZUM DURCHFÜHREN DES VERFAHRENS**

(30) Priorität: 05.03.2024 DE 102024106298
(71) Anmelder: Handtmann Leichtmetallgießerei Annaberg GmbH, 09456 Annaberg-Buchholz (DE)
(72) Erfinder: Blei, Heiko, 09456 Annaberg-Buchholz (DE)
(74) Vertreter: Grünecker Patent- und Rechtsanwälte PartG mbB

(57) **Zusammenfassung**

Die Erfindung betrifft ein Druckgussverfahren sowie eine entsprechende Vorrichtung für ein Metall, insbesondere ein Leichtmetall und dessen Legierungen mit folgenden Schritten: Aufschmelzen des Metalls, Einbringen des Metalls unter Druck in eine Druckgießform, Verfestigen des Metalls in der Druckgießform, wobei dem geschmolzenen Metall Feststoffteilchen zugesetzt werden.

## Beschreibung

Die Erfindung betrifft ein Druckgussverfahren sowie eine Vorrichtung zum Durchführen des Verfahrens gemäß den Oberbegriffen der Ansprüche 1 und 13.

Druckgussverfahren sind allgemein bekannt. Beim Druckgussverfahren wird flüssige Schmelze unter Druck von zum Beispiel 150 bis 1200 bar und mit hoher Füllgeschwindigkeit von bis zu 540 km/h in eine Druckgießform gepresst. In der Regel werden Legierungen, insbesondere Leichtmetalllegierungen mit einem niedrigen Schmelzpunkt verwendet.

Bei der Herstellung von Druckgussteilen wird eine große Menge an Primärenergie zum Schmelzen des Metalls benötigt. Auch die Materialkosten sind erheblich. Drüber hinaus ergibt sich ein hoher Verschleiß der Druckgießformen, insbesondere auch aufgrund eines hohen Thermoschocks, bedingt durch die hohen Temperaturen der Schmelze.

Hiervon ausgehend liegt der vorliegenden Erfindung die Aufgabe zugrunde, ein Druckgussverfahren sowie eine Vorrichtung zum Durchführen eines solchen Verfahrens bereitzustellen, die eine nachhaltigere Produktion bei gleichzeitig verbesserter Qualität der Gussteile ermöglichen.

Erfindungsgemäß wird diese Aufgabe durch die Merkmale der unabhängigen Ansprüche 1 und 13 gelöst.

Erfindungsgemäß wird also über ein Druckgussverfahren ein Gussteil aus Metall erzeugt, d.h. aus Aluminium oder einer Aluminiumlegierung. Als Metall eignet sich hier ein Leichtmetall und dessen Legierungen, wie eine Aluminiumlegierung, insbesondere die meist verwendeten Aluminiumlegierungen im Druckguss EN AC-46000/ EN AC-AlSi9Cu3(Fe). Auch andere Aluminiumlegierungen wie EN AC-46200/ EN AC-Al Si8Cu3, EN AC-46600/ EN AC-Al Si7Cu2, EN AC-47000/ EN AC-AlSi12(Cu), EN AC-47100/ EN AC-AlSi12Cu1(Fe), EN AC-42100/ EN AC-AlSi7Mg0,3, EN AC-42200/ EN AC-AlSi7Mg0,6, EN AC-43000/ EN AC-AlSi10Mg(a), EN AC-43200/ EN AC-Al Si10Mg(Cu), EN AC-43300/ EN AC-AlSi9Mg, EN AC-43400/ EN AC-AlSi10Mg(Fe), EN AC-43500/ EN AC-AlSi10MnMg, EN AC-44200/ EN AC-AlSi12(a), EN AC-44300/ EN AC-AlSi12(Fe)(a), EN AC-45000/ EN AC-AlSi6Cu4sind geeignet, da sie eine relativ niedrigen Schmelzpunkt z.B. in einem Bereich von 580°C bis 660°C aufweisen. Die in dieser Anmeldung verwendeten Legierungsbezeichnungen entsprechen der Euro-Norm und sind numerisch / chemisch angegeben (EN= Europa-Norm; AC =Aluminium Casting). Unter Metall versteht man in dieser Anmeldung also das Metall oder die Metalllegierung, wie z.B. Aluminium oder eine Aluminiumlegierung.

Erfindungsgemäß wird das Metall in bekannter Weise aufgeschmolzen und dann, noch bevor das Metall in eine Druckgießform unter Druck eingebracht wird, werden Feststoffteilchen zugesetzt. (d.h. nach und nicht in einer Einrichtung zum Aufschmelzen des Metalls). Die festen Bestandteile werden demnach nicht beim Aufschmelzen der Legierung zugesetzt. Erst direkt an der Vorrichtung also der Druckgussmaschine erfolgt die Zusammenführung der flüssigen und festen Komponenten.

Das Zusetzen von Feststoffteilchen, d. h. insbesondere metallischen Feststoffteilchen bringt folgende Vorteile mit sich:
Dadurch, dass zusätzliches Feststoffmaterial der Schmelze hinzugefügt wird, muss weniger Metall aufgeschmolzen werden, so dass sich eine deutliche Einsparung an thermischer Energie ergibt was zu einer signifikanten Reduktion der Produktionskosten führt.

Ferner kann durch Zusetzen der Feststoffteilchen die Temperatur der Schmelze absinken, so dass es einen geringeren Thermoschock für die Druckgießform aufgrund der niedrigeren Temperaturdifferenz zwischen Schmelze und Druckgießform gibt, was wiederum die Standzeit erhöht. Auch wird die Standzeit der Füllkammer verlängert durch eine verringerte abrasive Belastung durch die Dämpfungswirkung der Feststoffteilchen, insbesondere der Späne, beim Schmelzeaufprall am Füllkammergrund.

Es hat sich weiter herausgestellt, dass sich durch Zugabe von Feststoffteilchen die Qualität der Gussteile verbessert, da die Porosität und die Anzahl und Größe der Lunker reduziert werden kann. Insgesamt ergibt sich ein nachhaltiges Verfahren bei gleichzeitig erhöhter Qualität derart, dass der CO2-Fußabdruck gesenkt werden kann.

Unter Zusetzten von Feststoffteilchen versteht man das Zusammenmischen von geschmolzenem Metall und Feststoffteilchen. Es ist also auch möglich, dass erst die Feststoffteilchen eingebracht werden, z.B. in einen Druckkanal oder in eine Transporteinrichtung und das geschmolzene Metall dazugegeben wird. Wesentlich ist lediglich ein Zusammenfügen.

Gemäß einem bevorzugten Ausführungsbeispiel wird das geschmolzene Metall über eine Druckerzeugungseinrichtung in die Druckgießform eingebracht, wobei die Feststoffteilchen dem geschmolzenen Metall vor oder in der Druckerzeugungseinrichtung zugeführt werden.

Es hat sich als besonders vorteilhaft herausgestellt, wenn die Feststoffteilchen dem geschmolzenen Material bereits zugefügt wurden, bevor es über das Anschnittsystem der Druckgießform unter Druck zugeführt wird. Außerdem kann das geschmolzene Metall an diesen Stellen besonders einfach zugeführt werden, z. B. in die strömende Schmelze, d. h. in den strömenden Gießstrahl z. B. am Ende einer Zuführrinne.

Dabei liegt der Druck, unter dem die Schmelze, hier die Feststoffteilchen enthaltende geschmolzene Metall, in die Gießform eingebracht wird, vorzugsweise in einem Bereich von 150 bis 1200 bar.

Vorteilhafter Weise wird durch die Zugabe der Feststoffteilchen die Temperatur des geschmolzenen Metalls herabgesetzt. Das heißt, dass die Temperatur der Mischung aus geschmolzenem Metall und Feststoffteilchen z. B. im Druckkanal einer Druckerzeugungseinrichtung niedriger ist im Vergleich dazu, wenn keine Feststoffteilchen zugesetzt werden. Somit weist die Schmelze, wenn sie in die Druckgießform eingebracht wird, eine im Vergleich zum Stand der Technik niedrigere Temperatur auf, so dass sich der Verschleiß der Druckgießform minimiert. Die Metalltemperatur kann somit unter die im Stand der Technik technisch mögliche Dosiertemperatur sinken, da mit den üblichen Metall Dosierverfahren im Druckguss Thixo Zustände von Legierungen nicht dosierbar sind. Eine vollständige Verflüssigung des Dosiermaterials musste bisher vorliegen.

Gemäß einer bevorzugten Ausführungsform kann die Temperatur des geschmolzenen Metalls durch Zugabe der Feststoffteilchen um eine Temperatur, die in einem Bereich von 40 bis 90 °Kelvin liegt, abnehmen. Bei einer Aluminiumlegierung wie beispielsweise EN AC-46000/ EN AC-AlSi9Cu3(Fe) kann die Temperatur des geschmolzenen Metalls in Abhängigkeit der zudosierten Feststoffmenge in einem Druckkanal der Druckerzeugungseinrichtung um 40°C bis 60°C auf eine Temperatur von 590 bis 610 °C absinken. Die niedrigeren Temperaturen wirken sich günstig auf den Druckgießprozess aus. Folglich kann auch die Nachlaufzeit reduziert werden. Die Nachlaufzeit bezeichnet die Verweilzeit der flüssigen Aluminiumschmelze in der Gießkammer. Sie wird zum einen benötigt, um das Metall nach dem Dosiervorgang zu beruhigen. Zum anderen sinkt in dieser definierten Zeit die Schmelztemperatur.

Die Masse der zugesetzten Feststoffteilchen entspricht zum Beispiel 1 bis 15 %, insbesondere 2 bis 10 % der Masse des fertigen Gussteils. Bei entsprechend hohen Anteilen von z. B. 10 % können erhebliche Heizkosten zum Schmelzen des Metalls, d.h. z.B. 10% eingespart werden. Aus ökologischen Gesichtspunkten ist entsprechendes sehr vorteilhaft.

Vorteilhafterweise ist die Schmelztemperatur der Feststoffteilchen >= der Temperatur des geschmolzenen Metalls, so dass die feste Phase der Feststoffteilchen zuverlässig aufrechterhalten werden kann.

Vorteilhafterweise weist die Schmelze, also das die Feststoffteilchen enthaltende Metall einen halbflüssigen Zustand auf, wobei Flüssigphase und Festphase nebeneinander bestehen und wobei insbesondere die zugesetzten Feststoffteilchen nicht oder zumindest nicht vollständig aufschmelzen.

Die Feststoffteilchen sind vorzugsweise rieselfähig ausgebildet und können so einfach in das geschmolzene Metall, eingebracht werden. Sie liegen vorzugsweise in Form von Spänen oder Partikeln oder Granulat vor. D.h., dass ein Ausgangsmaterial zunächst zerkleinert wird, bevor es in das geschmolzene Metall eingebracht wird.

Gemäß einer bevorzugten Ausführungsform weisen die zugesetzten Feststoffteilchen jeweils eine Masse von 0,001g bis 3g, bevorzugt 0,001g bis 2g, insbesondere 0,001g bis 1g auf. Die Feststoffteilchen können gleiche Masse oder unterschiedliche Masse haben. Der o.g. Massebereich hat sich besonders günstig erwiesen, insbesondere im Hinblick auf die Handhabbarkeit und auf die Materialeigenschaften des fertigen Druckgussteils. In diesem Massebereich können die Feststoffteilchen auch gut über das Anschnittsystem in den Formhohlraum eingebracht werden. Bei Massen über 3 g leidet die Rieselfähigkeit.

Die Feststoffteilchen können aus mindestens einem Material aus folgenden Gruppen gebildet sein: Metall, Metalllegierung, Leichtmetall, Leichtmetalllegierung, Aluminium, Aluminiumlegierung, insbesondere

EN AC-46000/ EN AC-AlSi9Cu3(Fe) oder auch EN AC-46200/ EN AC-Al Si8Cu3, EN AC-46600/ EN AC-Al Si7Cu2, EN AC-47000/ EN AC-AlSi12(Cu), EN AC-47100/ EN AC-AlSi12Cu1(Fe), EN AC-42100/ EN AC-AlSi7Mg0,3, EN AC-42200/ EN AC-AlSi7Mg0,6, EN AC-43000/ EN AC-AlSi10Mg(a), EN AC-43200/ EN AC-Al Si10Mg(Cu), EN AC-43300/ EN AC-AlSi9Mg, EN AC-43400/ EN AC-AlSi10Mg(Fe), EN AC-43500/ EN AC-AlSi10MnMg, EN AC-44200/ EN AC-AlSi12(a), EN AC-44300/ EN AC-AlSi12(Fe)(a), EN AC-45000/ EN AC-AlSi6Cu4

Dabei können die Feststoffteilchen alle aus ein und demselben Material gebildet sein oder aus unterschiedlichen Materialien. Die Feststoffteilchen können auch aus dem gleichen Material gebildet sein wie das geschmolzene Metall oder aber aus einem unterschiedlichen Material.

Das Metall, das geschmolzen wird, ist vorzugsweise aus mindestens einem Material aus folgender Gruppe gebildet:
EN AC-46000/ EN AC-AlSi9Cu3(Fe) oder auch EN AC-46200/ EN AC-Al Si8Cu3, EN AC-46600/ EN AC-Al Si7Cu2, EN AC-47000/ EN AC-AlSi12(Cu), EN AC-47100/ EN AC-AlSi12Cu1(Fe), EN AC-42100/ EN AC-AlSi7Mg0,3, EN AC-42200/ EN AC-AlSi7Mg0,6, EN AC-43000/ EN AC-AlSi10Mg(a), EN AC-43200/ EN AC-Al Si10Mg(Cu), EN AC-43300/ EN AC-AlSi9Mg, EN AC-43400/ EN AC-AlSi10Mg(Fe), EN AC-43500/ EN AC-AlSi10MnMg, EN AC-44200/ EN AC-AlSi12(a), EN AC-44300/ EN AC-AlSi12(Fe)(a), EN AC-45000/ EN AC-AlSi6Cu4.

Vorteilhafterweise werden die Feststoffteilchen über eine Zuführeinrichtung, insbesondere eine Förderschnecke, in jedem Gießzyklus mengenmäßig zudosiert. Somit kann stets eine vorbestimmte Menge an Feststoffteilchen pro Gussteil zugegeben werden, um eine gleichbleibende Qualität und einen automatischen Prozess zu realisieren.

Es ist besonders vorteilhaft, wenn als Feststoffteilchen Metallschrott zerkleinert und als Zusatz für das geschmolzene Metall verwendet wird. Somit können nicht nur Energiekosten, sondern auch Materialkosten eingespart werden.

Eine Vorrichtung, insbesondere zum Durchführen des Verfahrens nach mindestens einem der Ansprüche 1 bis 13 weist eine Druckerzeugungseinrichtung auf und eine Druckgießform, wobei die Druckerzeugungseinrichtung geschmolzenes Metall unter Druck in die Druckgießform einbringen kann. Vorteilhafterweise weist die Vorrichtung eine Zuführeinrichtung auf, über die dem geschmolzenen Metall Feststoffteilchen zugeführt werden können.

Dabei ist vorteilhafterweise die Zuführeinrichtung derart angeordnet, dass die Feststoffteilchen dem geschmolzenen Metall vor oder in der Druckerzeugungseinrichtung zuführbar sind aber nach der Einrichtung zum Aufschmelzen des Metalls.

Vorteilhafterweise ist die Zuführeinrichtung eine Dosiereinrichtung, insbesondere eine Förderschnecke, die vorzugsweise von einer Steuerung derart angesteuert wird, dass eine bestimmte Menge an Feststoffteilchen pro Gießzyklus zuführbar sind. Somit kann ein konstanter Prozess mit gleichbleibender Qualität der Gießteile erzielt werden, was weiter den Prozess und die Qualität der Gussteile optimiert.

Die Feststoffteilchen weisen insbesondere vorzugsweise jeweils ein Volumen in einem Bereich von 0,8 Kubikmillimeter - 15 Kubikmillimeter, vorzugsweise von 1,2 Kubikmillimeter - 15 Kubikmillimeter und noch bevorzugter von 1,2 Kubikmillimeter - 5 Kubikmillimeter auf. Solche Feststoffteilchen können insbesondere beim Zerkleinern von Schrott einfach erzeugt werden.

Die vorliegende Erfindung wird nachfolgend unter Bezugnahme folgender Figuren näher erläutert:
- Figur 1: zeigt grob schematisch eine Ausführungsform einer Vorrichtung zum Durchführen des erfindungsgemäßen Druckgussverfahrens mit befülltem Druckkanal.
- Figur 2: zeigt grob schematisch die in Fig. 1 gezeigte Vorrichtung bei der der Formholraum befüllt ist.
- Figur 3: zeigt grob schematisch die in Fig. 1 gezeigte Vorrichtung bei der die Druckgießformhälften geöffnet sind.
- Figur 4: zeigt schematisch ein Ablaufdiagramm eines erfindungsgemäßen Verfahrens.

Wie aus der Figur 1 hervorgeht, weist die Vorrichtung 1 eine Druckgießform 6 mit den beiden Formhälften 6a und 6b auf. Die Formhälften 6a und 6b sind in Figur 1 in bekannter Weise geschlossen. Die Druckgießform 6 weist einen Formhohlraum 9 auf, in den Schmelzen, also geschmolzenes Metall, unter Druck eingebracht werden kann. Dazu weist die Vorrichtung 1 eine Druckerzeugungseinrichtung 3 auf mit einem Kolben 5 und einem Druckkanal 4. Der Druckkanal 4 weist hier an seinem dem Kolben 5 zugewandten oberen Ende einen Einlass 11 für das geschmolzene Metall 2 auf. Das geschmolzene Metall 2 kann beispielsweise über den Einlass 11 in den Druckkanal 4 eingegossen werden. Das Metall 2 wird dabei vorher in einer nicht dargestellten Einrichtung geschmolzen und wird über eine Transporteinrichtung zum Einlass 11 gebracht. Die Transporteinrichtung kann beispielsweise eine geneigte Gießrinne sein oder eine Vakuumpipette.

Zusätzlich weist die Vorrichtung 1 eine Zuführeinrichtung 8 auf, hier beispielsweise eine Förderschnecke 8, die von einer nicht dargestellten Steuerung angesteuert werden kann, um dosiert Feststoffteilchen 7 aus einem nicht gezeigten Vorratsbehälter dem geschmolzenen Metall 2 zuzuführen. Hier ist beispielhaft die Zuführeinrichtung 8 ebenfalls im Bereich des Einlasses 11 der Druckerzeugungseinrichtung 3 angeordnet. Vorteilhafter Weise werden die Feststoffteilchen 7 vor einem Anschnittsystem 10 zugeführt. In Figur 1 ist der Druckkanal 4, mit geschmolzenem Metall, in dem sich Feststoffteilchen 7 befinden, gefüllt.

Der Kolben 5 ist, wie durch den Pfeil P in Figur 1 dargestellt ist, in Richtung P beweglich und kann, wie aus Figur 2 hervorgeht, das geschmolzene Metall zusammen mit den Feststoffteilchen 7 über das Anschnittsystem 10 in den Formhohlraum 9 der Druckgießform 6 unter Druck einschieben. Das Metall 2 kann sich zusammen mit den Feststoffteilchen 7 verfestigen und kann dann, wie insbesondere aus Figur 3 hervorgeht, ausgestoßen werden, indem sich über eine Auswerfeinrichtung 12 die Druckgießformhälften 6a, 6b, wie durch den Pfeil dargestellt ist, auseinander bewegen worauf das fertige Gussteil 20 entnommen werden kann. Dabei bewegt sich z.B. die Hälfte 6b nach rechts und die Hälfte 6a bleibt stationär.

Die gezeigte Vorrichtung ist nur beispielhaft. Grundsätzlich können alle konventionellen Druckgießeinrichtungen verwendet werden, solange es möglich ist dem bereits aufgeschmolzenen Metall Feststoffteilchen zuzuführen.

Das erfindungsgemäße Verfahren wird nachfolgend anhand der Figuren 1 bis 4 näher erläutert.

Das erfindungsgemäße Verfahren ist für alle herkömmlichen Druckgussverfahren geeignet, bei denen entsprechend Feststoffteilchen zugesetzt werden können und wird hier anhand des folgenden Ausführungsbeispiels näher erläutert.

Als Metall 2 eignet sich insbesondere ein Material aus folgender Gruppe: Metall, Metalllegierung, Leichtmetalllegierung, insbesondere die zuvor genannten Druckgusslegierunen. Bei diesem Ausführungsbeispiel wird das Metall in einem **Schritt S1 z.B.** bei einer Temperatur in einem Bereich von 650 °C bis 720°C in bekannter Weise geschmolzen. In diesem konkreten Ausführungsbeispiel ist das Metall, bzw. Material z.B. EN AC-46000.

Das geschmolzene Metall 2 wird in **Schritt S2** zur Druckerzeugungseinrichtung 3 gefördert und wie aus Figur 1 hervorgeht über den Einlass 11 in den Druckkanal 4 eingefüllt.

Dabei werden in einem **Schritt S3** entweder zeitlich vor während oder nach dem Einfüllen des geschmolzenen Metalls in den Druckkanal 4 die Feststoffteilchen 7 zugesetzt. Die Feststoffteilchen können z.B. auf der Transportstrecke zwischen der nicht dargestellten Einrichtung zum Aufschmelzen des Metalls und dem Einlass 11 zugesetzt werden oder im Bereich des Einlasses oder über einen eigenen Einlass für Feststoffteilchen in der Druckerzeugungseinrichtung (nicht dargestellt).

Dabei können die Feststoffteilchen über die Förderschnecke 8 zugeführt werden. Auch wenn hier eine Zuführung über eine Zuführeinrichtung 8 dargestellt ist, so ist es grundsätzlich auch möglich, eine bestimmte Menge an Feststoffteilchen 7 manuell zuzuführen. Dazu kann die Zuführeinrichtung, hier z.B. die Transportschnecke 8 über eine nicht dargestellte Steuereinrichtung angesteuert werden um eine bestimmte Menge an Feststoffteilchen pro Gießzyklus zuzudosieren.

Die Feststoffteilchen 7 sind aus mindestens einem Material aus Folgender Gruppe gebildet: Metall, Metalllegierung, Leichtmetall, Leichtmetalllegierung, insbesondere die für die Feststoffteilchen zuvor genannten Druckgusslegierungen.

Dabei können die Feststoffteilchen 7 aus dem gleichen Material gebildet sein wie das Metall 2 oder aber aus einem anderen Material. Die Feststoffteilchen 7 können alle aus dem gleichen Material oder unterschiedlichen Materialien gebildet sein. In diesem konkreten Ausführungsbeispiel ist das Material der Feststoffteilchen z.B. EN AC-46000.

Die einzelnen zugesetzten Feststoffteilchen 7 weisen jeweils z.B. eine Masse von 0,001 g bis 3 g, insbesondere 0,001 g bis 2 g noch bevorzugter 0,001 g bis 1 g auf, und sind hier so ausgebildet, dass sie rieselfähig sind und damit einfach von einer Dosiereinrichtung, wie beispielsweise einer Förderschnecke 8 transportiert werden können. Die Feststoffteilchen können gleiche oder unterschiedliche Masse aufweisen. Die Feststoffteilchen 7 liegen insbesondere in Form von Spänen oder Partikeln oder Granulat, etc. vor. In diesem Ausführungsbeispiel sind die Feststoffteilchen z.B. aus EN AC-46000 gebildet und weisen z.B. folgende Abmessung auf: 5mm - 3mm - 0,5 mm. Die Feststoffteilchen weisen insbesondere vorzugsweise jeweils ein Volumen in einem Bereich von 0,8 Kubikmillimeter - 15 Kubikmillimeter, vorzugsweise von 1,2 Kubikmillimeter - 15 Kubikmillimeter und noch bevorzugter von 1,2 Kubikmillimeter - 5 Kubikmillimeter auf. Solche Feststoffteilchen können insbesondere beim Zerkleinern von Schrott einfach erzeugt werden.

Dabei ist vorzugsweise die Schmelztemperatur der Feststoffteilchen 7 größer oder gleich der Schmelztemperatur des Metalls, derart, dass die Feststoffteilchen 7 nicht oder zumindest nicht vollständig aufschmelzen und in der Schmelze, d.h. in dem geschmolzenen Metall, in fester Phase vorliegen, d.h. dass das Feststoffteilchen enthaltene Metall einen halbflüssigen Zustand aufweist, d.h. eine semiliquide Qualität, in der Flüssigphase und Festphase nebeneinander bestehen. In einem solchen halbflüssigen Zustand kann das Metall 2 unter Druck, z.B. zwischen 150 bar und 1200barin die Druckgießform 6 eingebracht werden. Vorteilhafterweise weist die Masse der in einem Druckzyklus zugesetzten Feststoffteilchen 1 bis 15%, insbesondere 2 bis 10% der Masse des fertigen Gussteils auf, in diesem konkreten Ausführungsbeispiel z.B. 10%. Das bedeutet, dass im **Schritt S1** entsprechend weniger, hier z.B. 10 % weniger thermische Energie notwendig ist, im Vergleich zu konventionellen Druckgussverfahren.

Weiter ist es möglich, dass als Feststoffteilchen 7 Metallschrott zerkleinert und als Zusatz für das geschmolzene Metall 2 verwendet wird. Somit können Materialkosten eingespart und gleichzeitig Schrott entsorgt werden.

Durch das Zusetzen der Feststoffteilchen 7 wird die Temperatur des geschmolzenen Metalls 2 herabgesetzt. Die Temperatur des geschmolzenen Metalls 2 kann z.B. um eine Temperatur von z.B. 40 bis 90° K gesenkt werden, so dass die Temperatur des geschmolzenen Metalls 2, das die Feststoffteilchen 7 aufweist, im Druckkanal 4 vorzugsweise auf eine Temperatur von 560 ° C bis 680 °C, insbesondere auf 590°C bis 610°C absinkt.

Wie aus Figur 4 hervorgeht, wird dann in einem **Schritt S4** die halbflüssige Schmelze unter Druck in die Druckgießform 6 eingebracht, z.B. unter einem Druck von 150 bis 1200 bar. Dabei werden sowohl das geschmolzene Metall 2 als auch die Feststoffteilchen 7 über das Anschnittsystem 10 in den Formholraum 9 eingepresst. Dabei sammeln sich auch Feststoffteilchen im Bereich des Anschnittsystems 10, die beim Öffnen der Formhälften als Feststoffteilchen erkannt werden können. Die Feststoffteilchen 7 verteilen sich gleichmäßig in dem herzustellenden Gussteil 20.

In **Schritt S5** verfestigt sich die Schmelze, d.h. dass das Feststoffteilchen enthaltende geschmolzene Metall 2. Wie aus **Schritt S6 hervorgeht,** wird nach dem Verfestigen das fertige Gussteil 20 ausgestoßen.

Erfindungsgemäß wird ein Gussteil 20 mit hervorragenden Materialeigenschaften mit einer verkürzten Erstarrungszeit gefertigt. Insbesondere wird die Poren- bzw. Lunkerbildung positiv beeinflusst. Darüber hinaus ergibt sich eine Verschleißminimierung der Druckgießform und ein geringerer Thermoschock aufgrund der niedrigeren Temperaturen, was wiederum die Standzeit erhöht.

Insgesamt sind das erfindungsgemäße Druckgussverfahren sowie die Vorrichtung nachhaltig und ermöglicht eine Senkung des CO2-Fußabdrucks.

## Patentansprüche

1. Druckgussverfahren für ein Metall (2) in Form von Aluminium oder einer Aluminiumlegierung mit folgenden Schritten:
- Aufschmelzen des Metalls (2)
- Einbringen des Metalls (2) unter Druck in eine Druckgießform (6)
- Verfestigen des Metalls (2) in der Druckgießform (6)
**dadurch gekennzeichnet, dass**
dem geschmolzenen Metall Feststoffteilchen (7) zugesetzt werden.

2. Druckgussverfahren nach Anspruch 1, **dadurch gekennzeichnet, dass** das geschmolzene Metall (2) über eine Druckerzeugungseinrichtung (3) in die Druckgießform (6) eingebracht wird und die Feststoffteilchen (7) dem geschmolzenen Metall (2) vor oder in der Druckerzeugungseinrichtung (3) zugeführt werden.

3. Druckgussverfahren nach Anspruch 1 oder 2, **dadurch gekennzeichnet, dass** der Druck, unter dem das die Feststoffteilchen enthaltende geschmolzene Metall (2) in die Gießform (6) eingebracht wird, in einem Bereich von 150 bis 1200 bar liegt.

4. Druckgussverfahren nach mindestens einem der Ansprüche 1 bis 3, **dadurch gekennzeichnet, dass** die Temperatur des geschmolzenen Metalls (2) durch Zusetzen der Feststoffteilchen (7) herabgesetzt wird.

5. Druckgussverfahren nach mindestens einem der Ansprüche 1 bis 4, **dadurch gekennzeichnet, dass** die Temperatur des geschmolzenen Metalls (2) durch Zugabe der Feststoffteilchen (7) um eine Temperatur, die in einem Bereich von 40 bis 90 °Kelvin liegt, abnimmt, insbesondere bei einer Aluminiumlegierung auf eine Temperatur von 590 °C bis 610 °C in einem Druckkanal (4) der Druckerzeugungseinrichtung (3) absinkt.

6. Druckgussverfahren nach mindestens einem der Ansprüche 1 bis 5, **dadurch gekennzeichnet, dass** die Masse der zugesetzten Feststoffteilchen (7) 1 bis 15 %, insbesondere 2 bis 10 % der Masse des fertigen Gussteils (20) entspricht.

7. Druckgussverfahren nach mindestens einem der Ansprüche 1 bis 6, **dadurch gekennzeichnet, dass** die Schmelztemperatur der Feststoffteilchen (7) größer gleich der Schmelztemperatur des Metalls (2) ist.

8. Druckgussverfahren nach mindestens einem der Ansprüche 1 bis 7, **dadurch gekennzeichnet, dass** das, die Feststoffteilchen enthaltende, geschmolzene Metall einen halbflüssigen Zustand aufweist, wobei Flüssigphase und Festphase nebeneinander bestehen und wobei insbesondere die zugesetzten Feststoffteilchen (7) nicht oder zumindest nicht vollständig aufschmelzen.

9. Druckgussverfahren nach mindestens einem der Ansprüche 1 bis 8, **dadurch gekennzeichnet, dass** die zugesetzten Feststoffteilchen (7) vorzugsweise rieselfähig ausgebildet sind und insbesondere in Form von Spänen oder Partikeln oder Granulat gefertigt sind und vorzugsweise jeweils eine Masse von 0,001g bis 3 g, bevorzugt 0,001g bis 2 g, insbesondere 0,001g bis 1 g aufweisen.

10. Druckgussverfahren nach mindestens einem der Ansprüche 1 bis 19, **dadurch gekennzeichnet, dass** die Feststoffteilchen aus mindestens einem Material ausfolgender Gruppe gebildet sind: Metall, Metalllegierung, Leichtmetall, Leichtmetalllegierung, Aluminium, Aluminiumlegierung, insbesondere
EN AC-46000/ EN AC-AlSi9Cu3(Fe), EN AC-46200/ EN AC-Al Si8Cu3, EN AC-46600/ EN AC-Al Si7Cu2, EN AC-47000/ EN AC-AlSi12(Cu), EN AC-47100/ EN AC-AlSi12Cu1(Fe), EN AC-42100/ EN AC-AlSi7Mg0,3, EN AC-42200/ EN AC-AlSi7Mg0,6, EN AC-43000/ EN AC-AlSi10Mg(a), EN AC-43200/ EN AC-Al Si10Mg(Cu), EN AC-43300/ EN AC-AlSi9Mg, EN AC-43400/ EN AC-AlSi10Mg(Fe), EN AC-43500/ EN AC-AlSi10MnMg, EN AC-44200/ EN AC-AlSi12(a), EN AC-44300/ EN AC-AlSi12(Fe)(a), EN AC-45000/ EN AC-AlSi6Cu4
und /oder das Metall (2) insbesondere aus einem Material aus folgender Gruppe gebildet ist:
EN AC-46000/ EN AC-AlSi9Cu3(Fe), EN AC-46200/ EN AC-Al Si8Cu3, EN AC-46600/ EN AC-Al Si7Cu2, EN AC-47000/ EN AC-AlSi12(Cu), EN AC-47100/ EN AC-AlSi12Cu1(Fe), EN AC-42100/ EN AC-AlSi7Mg0,3, EN AC-42200/ EN AC-AlSi7Mg0,6, EN AC-43000/ EN AC-AlSi10Mg(a), EN AC-43200/ EN AC-Al Si10Mg(Cu), EN AC-43300/ EN AC-AlSi9Mg, EN AC-43400/ EN AC-AlSi10Mg(Fe), EN AC-43500/ EN AC-AlSi10MnMg, EN AC-44200/ EN AC-AlSi12(a), EN AC-44300/ EN AC-AlSi12(Fe)(a), EN AC-45000/ EN AC-AlSi6Cu4.

11. Druckgussverfahren nach mindestens einem der Ansprüche 1 bis 10, **dadurch gekennzeichnet, dass** die Feststoffteilchen (7) über eine Zuführeinrichtung (8), insbesondere eine Förderschnecke (8) in jedem Gießzyklus mengenmäßig zu dosiert werden.

12. Druckgussverfahren nach mindestens einem der Ansprüche 1 bis 11, **dadurch gekennzeichnet, dass** als Feststoffteilchen (7) Metallschrott zerkleinert und als Zusatz für das geschmolzene Metall (2) verwendet wird und/oder die Feststoffteilchen vorzugsweise jeweils ein Volumen in einem Bereich von 0,8 Kubikmillimeter - 15 Kubikmillimeter, vorzugsweise von 1,2 Kubikmillimeter - 15 Kubikmillimeter und noch bevorzugter von 1,2 Kubikmillimeter - 5 Kubikmillimeter aufweisen.

13. Vorrichtungen (1), insbesondere zum Durchführen des Verfahrens nach mindestens einem der Ansprüche 1 bis 12 mit
einer Druckerzeugungseinrichtung (3) und
einer Druckgießform (6), wobei
die Druckerzeugungseinrichtung (3) geschmolzenes Metall (2) unter Druck in die Druckgießform (6) einbringen kann,
**dadurch gekennzeichnet, dass**
die Vorrichtung eine Zuführeinrichtung (8) aufweist, über die dem geschmolzenen Metall Feststoffteilchen (7) zugeführt werden können.

14. Vorrichtung (1) nach Anspruch 13, **dadurch gekennzeichnet, dass** die Zuführeinrichtung (8) derart angeordnet ist, dass die Feststoffteilchen (7) dem geschmolzenen Metall (2) vor oder in der Druckerzeugungseinrichtung zuführbar sind.

15. Vorrichtung (1) nach Anspruch 13 oder 14, **dadurch gekennzeichnet, dass** die Zuführeinrichtung (8) eine Dosiereinrichtung, insbesondere eine Förderschnecke (8) ist, die vorzugsweise von einer Steuerung derart angesteuert wird, dass eine vorbestimmte Menge an Feststoffteilchen (7) pro Gießzyklus zuführbar sind.
